# FASCICULE DE BREVET EUROPEEN

(11) **EP 1 250 268 B1**
(45) Date de publication et mention de la délivrance du brevet: **17.09.2003**
(21) Numéro de dépôt: 00990093.7
(22) Date de dépôt: 21.12.2000
(51) Int. Cl.: B65D 35/16

(54) **TUBE SOUPLE REVETU D'UNE COUCHE A EFFET BARRIERE DE DIFFUSION AUX GAZ ET AUX AROMES**
MIT EINER GAS- UND AROMA-DIFFUSIONSSPERRSCHICHT BESCHICHTETE FLEXIBLE TUBE
FLEXIBLE TUBE COATED WITH LAYER HAVING DIFFUSION BARRIER EFFECT TO GASES AND AROMAS

(30) Priorité: 23.12.1999 FR 9916618
(43) Date de publication de la demande: 23.10.2002
(73) Titulaire: CEBAL S.A.S., 92115 Clichy (FR)
(72) Inventeur: BENMALEK, Mohamed, F-38400 Saint Martin d'Hères (FR); JUPIN, Alain, F-51800 Sainte Ménéhould (FR)
(74) Mandataire: Pigasse, Daniel
(86) Numéro de dépôt international: FR0003635
(87) Numéro de publication internationale: WO01047783

(56) Documents cités:
- EP-A- 0 875 463

## Description

### DOMAINE TECHNIQUE

L'invention concerne un procédé de fabrication de tubes souples typiquement destinés à stocker et distribuer des produits liquides à pâteux contenant des parfums, des arômes ou étant sensibles à l'oxydation.

### ETAT DE LA TECHNIQUE

Les tubes souples étaient auparavant métalliques ou métalloplastiques et possédaient, de par la présence d'une couche métallique, une parfaite propriété barrière à la vapeur, aux arômes et aux différents gaz (notamment l'oxygène).

Dans de nombreux domaines, les tubes métalliques, obtenus par filage par choc d'un pion d'aluminium, ont été progressivement remplacés par des tubes métalloplastiques puis par des tubes entièrement plastiques. La fabrication en grandes séries des tubes plastiques ou métalloplastiques se fait de préférence par injection d'une tête plastique puis soudage - éventuellement simultané - de ladite tête plastique sur une jupe cylindrique, obtenue par découpe à longueur donnée d'un manchon, ledit manchon étant lui-même obtenu par extrusion - ou coextrusion s'il est multicouche - (jupe extrudée) ou encore par soudure des bords latéraux d'une bande roulée de telle sorte que lesdits bords latéraux soient mis au regard l'un de l'autre (jupe laminée).

La passage des tubes métalloplastiques aux tubes entièrement plastiques a été en grande partie imposé pour des raisons de recyclage des films multicouches métalloplastiques. Mais il a fallu remplacer la couche métallique de la structure métalloplastique par une couche polymérique conférant à l'ensemble des propriétés barrières satisfaisantes. Une telle matière n'a pas pu être trouvée parmi les polyoléfines couramment utilisées pour les tubes souples qui sont produits au moindre coût en très grandes quantités. On a ainsi fait appel alors à des structures laminées, constituées de plusieurs couches coextrudées comportant au moins une couche à effet barrière de diffusion, en une matière plastique telle que l'EVOH (copolymère éthylène - alcool vinylique), certains polyamides (PA) ou polyamides modifiés. La demande EP 0 612 612 décrit une telle structure: la couche en EVOH est une couche intermédiaire entre deux couches en polyoléfines, elles-mêmes pouvant être une superposition de sous-couches en polyéthylène basse densité, en polyéthylène basse densité linéaire et/ou en polyéthylène haute densité, chaque couche étant reliée sur toute sa surface à la couche en EVOH par l'intermédiaire de couches en matière adhésive de type EAA (copolymère éthylène - acide acrylique) ou EMA (copolymère éthylène - acide méthacrylique).

La tête de tube, soudée sur la jupe souple, comporte un goulot de distribution et une épaule qui relie la goulot à la jupe. On bouche l'orifice de distribution par exemple en vissant une capsule de bouchage sur le goulot (bouchonnage) et l'ensemble jupe + tête bouchée est livré aux conditionneurs. Cet ensemble est ensuite présenté tête en bas de façon à ce que le conditionneur puisse le remplir par l'extrémité restée ouverte de la jupe. Après remplissage, ladite extrémité restée ouverte est enfin soudée et le tube, livré dans le commerce, doit pouvoir préserver la qualité du produit qu'il contient pendant plusieurs mois de stockage. Si le niveau des pertes est faible depuis l'apparition de jupes entièrement plastiques dont la structure est comparable à celle décrite plus haut, il se pose toujours le problème des pertes d'arôme au niveau de la tête, celle-ci étant en général réalisée par moulage d'une polyoléfine. Trois groupes de solutions ont été proposés en réponse à ce problème.

Un premier groupe de solutions consiste en l'ajout d'un insert métalloplastique ou plastique faisant barrière de diffusion au niveau du goulot et de l'épaule. En général, cet insert est mis en place à l'intérieur du tube, au niveau de l'épaule et du goulot. Il peut être moulé en une seule matière, de préférence du PBT (polybutylène téréphtalate), ou comporter plusieurs couches. Dans la demande EP 0 524 897 de la demanderesse, un tel insert est réalisé par thermoformage à partir d'un laminé ayant une structure comparable à celle de la jupe multi-couche décrite précédemment, c'est-à-dire polyoléfine(s) - couche adhésive -EVOH - couche adhésive - polyoléfine(s).

Une deuxième solution consiste à changer totalement la façon de réaliser la tête. Dans le brevet EP 0 680 444, la demanderesse propose de mettre en forme la tête par rétreint à chaud d'une extrémité de la jupe constituée d'un laminé ayant une couche à effet barrière. Le rétreint est réalisé par formation entre matrices de plis de chiffonnage, écrasement de ces plis puis surmoulage de l'épaule et de l'ébauche de goulot ainsi réalisés avec une polyoléfine de façon à obtenir la forme finale de la tête.

Enfin, une troisième solution consiste à réaliser la tête en un multicouche polyoléfine - EVOH - polyoléfine par co-injection, comme le décrit la demande internationale W099/02525 présentée par la demanderesse.

### PROBLEME POSE

La présence d'un matériau à propriétés barrières tel que l'EVOH présente un certain nombre d'inconvénients en raison du coût de ce matériau et des difficultés de mise en oeuvre d'un multicouche comprenant une couche barrière de ce type. Ces difficultés de mise en oeuvre, déjà grandes en ce qui concerne la jupe; sont encore plus grandes en ce qui concerne la tête, dans la mesure où on cherche à obtenir également une barrière de diffusion efficace au niveau des épaules et du goulot.

Pour la tête comme pour la jupe, il est recommandé de placer la couche barrière au milieu du multicouche, une épaisseur minimale des couches internes, typiquement en polyéthylène (PE), étant destinée à protéger la couche barrière du produit contenu dans le tube. En effet, ce produit, pâte dentifrice ou produit cosmétique, alimentaire, etc... est constitué en général d'une grande quantité d'eau et l'EVOH, particulièrement sensible à l'humidité, perd, en cas de contamination, une grande partie de ses propriétés barrières.

En ce qui concerne la structure de la jupe, la couche en EVOH doit être suffisamment épaisse pour avoir des propriétés barrières efficaces mais elle ne doit pas être trop épaisse par rapport aux autres couches: l'EVOH est particulièrement rigide et élastique, ce qui dégrade la propriété "dead fold" du multicouche obtenu. Cette propriété, parfois traduite par le terme "écrasabilité", caractérise un comportement plastique en flexion, avec faible effet du retour élastique sur l'angle de pliage. Le compromis trouvé impose, pour des propriétés barrières tout juste satisfaisantes, une épaisseur totale du multicouche relativement importante. D'autre part, en ce qui concerne les tubes laminés, on constate une moins bonne barrière de diffusion des gaz et des parfums au niveau de la soudure longitudinale certainement due à la mise en fusion locale des différents composants du multicouche et aux déformations dues aux contraintes engendrées par l'accolement ou la superposition des bords longitudinaux de la bande.

En ce qui concerne la tête, aucun des trois groupes de solutions présentés ci-dessus - réalisation et mise en place d'un insert barrière, rétreint de la jupe multicouche, coinjection - n'est très satisfaisant économiquement, soit, pour ce qui concerne le premier groupe, parce qu'il complique la chaîne de fabrication et ralentit les cadences soit, pour ce qui concerne les autres groupes, parce qu'ils nécessitent le remplacement de nombreuses machines et imposent des investissements coûteux.

L'invention a pour but de définir un procédé permettant, pour les tubes laminés comme pour les tubes extrudés, d'obtenir une structure de tête et une structure de jupe exempte d'un matériau barrière tel que l'EVOH, rigide et difficile à co-injecter avec les polyoléfines et qui ait, en l'absence d'insert et pour la même épaisseur totale de jupe - typiquement 250 - 500 microns -, des propriétés barrières et une écrasabilité au moins aussi bonnes que celles de la structure de l'art antérieur, les propriétés barrières devant de plus être sensiblement homogènes sur toute la périphérie de la jupe, même pour les tubes laminés (qui présentent une soudure longitudinale).

### OBJET DE L'INVENTION

Un premier objet de l'invention est un tube souple muni d'une jupe et d'une tête, destiné à stocker et distribuer des produits liquides à pâteux contenant des parfums, des arômes ou sensibles à l'oxydation, caractérisé en ce que ledit tube porte sur toute la surface de sa paroi, c'est-à-dire sur la surface du goulot, de l'épaule et de la jupe, un revêtement comprenant au moins une couche d'épaisseur comprise entre 150 et 1500 Å d'un matériau ou d'un mélange de matériaux appartenant au groupe suivant: carbone amorphe, hydrogéné ou non, azoté ou non, oxydes, nitrures ou carbures ou leur mélange ou leur combinaison d'un ou plusieurs des métaux suivants (Si, Mg, Al, Ti, Zr, Nb, Ta, Mo, W, V).

Par " carbone amorphe, hydrogéné ou non, azoté ou non", on entend un matériau à tendance polymérique, caractérisé par un réseau de chaînes de carbone amorphe susceptibles de comporter des liaisons hydrogène ou azote.

Avec un tel revêtement, la paroi du tube souple selon l'invention est exempte d'une de ces couches polymériques à propriétés barrières décrites précédemment, rigides et difficiles à injecter. Le revêtement, même si son épaisseur est limitée à celle de la couche selon l'invention, confère à la structure de la paroi du tube des propriétés barrières satisfaisantes. L'épaisseur du revêtement est variable selon le matériau choisi. Elle est limitée pour que la couche déposée reste souple par rapport à son substrat et conserve ainsi une parfaite tenue mécanique au cours des manipulations de la jupe. Elle doit être suffisamment épaisse pour conférer à la structure des propriétés barrières se traduisant
- pour l'oxygène, par une perméabilité inférieure à 1 ml/m²/jour/atmosphère (norme ASTMD3985)
- pour la vapeur d'eau, par une perméabilité inférieure à 2 g/m²/jour/atmosphère (norme ASTM F327)
- et pour les arômes, par une perméabilité inférieure à 0,5 10⁻⁶ g/m²/jour/mmHg

La paroi du tube souple selon l'invention comprend, au niveau de la tête comme à celui de la jupe, au moins une matière thermoplastique telle qu'une polyoléfine, un polyester du type polyéthylène téréphtalate (PET) ou un copolyester. En cas de structure multicouche de la jupe - et éventuellement de la tête - ladite matière thermoplastique compose la paroi du tube qui sert de substrat accueillant le dépôt. De préférence, afin d'améliorer encore les propriétés d'écrasabilité de la jupe, au moins une couche de la structure de la jupe comporte un polymère chargé en un matériau pulvérulent tel que le carbonate de calcium ou le mica.

De préférence, le revêtement recouvre la surface interne de la paroi du tube, ce qui le met à l'abri des risques de rayures ou d'écaillages dus à des chocs sur la surface externe et préserve d'autre part toutes les possibilités de dépôt de vernis ou d'impression de décor sur ladite surface externe.

Un autre objet de l'invention est une étape supplémentaire du procédé de fabrication des tubes souples en matière plastique dans laquelle la surface du tube est revêtue - après assemblage, typiquement par soudage, de la tête sur la jupe - en effectuant un dépôt assisté par plasma d'une couche d'épaisseur comprise entre 150 et 1500 Å d'un matériau ou d'un mélange de matériaux appartenant au groupe suivant: carbone amorphe, hydrogéné ou non, azoté ou non, oxydes, nitrures ou carbures ou leur mélange ou leur combinaison d'un ou plusieurs des métaux suivants (Si, Mg, Al, Ti, Zr, Nb, Ta, Mo, W, V).

Le dépôt peut être effectué autant sur la surface externe que sur la surface interne du tube souple en matière plastique. Les exemples qui suivent illustreront, sauf mention spécifique, des dépôts de revêtements internes et pourront être transposés facilement aux dépôts de revêtements externes.

De préférence, on effectue ce dépôt sur la surface du tube, à une vitesse compatible avec les cadences de production industrielles, typiquement d'une ou plusieurs centaines de tubes par minute.

Selon l'invention, on effectue ce dépôt en utilisant un réacteur plasma de traitement de surface. Le plasma peut être généré sous différents types de décharges: arc, décharge luminescente, décharge au travers d'une barrière diélectrique ou décharge de type corona avec différents types d'excitation: micro-ondes, radiofréquences, courant alternatif de moyenne fréquence. Les deux derniers types de génération de plasma présentent l'avantage de pouvoir se faire sous une pression proche de la pression atmosphérique.

Le revêtement est obtenu par condensation après décomposition d'un corps ou d'un composé gazeux et le plasma peut être généré
- soit par excitation basse, moyenne ou haute fréquence ou encore par micro-ondes. Dans ce cas, la pression de travail peut varier entre le centième et le millième de torr,
- soit encore par décharge barrière diélectrique ou décharge de type corona. Dans ce cas, la pression de travail peut être voisine de la pression atmosphérique, ce qui est appréciable car le temps du traitement peut être notablement diminué.

Dans le cas où la pression de travail doit être très faible, il est préférable d'effectuer le traitement de revêtement en « batch » sur une quantité de tubes compatible avec le flux continu de tubes provenant de la chaîne de fabrication et le temps nécessaire pour obtenir un vide poussé. Par contre, si la pression de travail est proche de la pression atmosphérique, on peut envisager d'effectuer le traitement dans le cycle de fabrication.

Lorsque la pression de travail est très faible, on effectue de préférence le traitement en batch dans une enceinte sous vide à l'intérieur de laquelle est introduite la quantité voulue de tubes à traiter, ces derniers étant à ce stade sous la forme d'une tête comportant un goulot et une épaule, ladite tête étant assemblée à une jupe souple. On introduit par l'extrémité ouverte de la jupe un ensemble d'électrodes cylindriques comportant une électrode externe entourant la jupe du tube et une électrode interne entrant à l'intérieur du tube sur la hauteur de la jupe et on injecte le gaz précurseur par la dite extrémité ouverte de telle sorte que le plasma puisse se déplacer vers l'épaule et le goulot. Ainsi, le dépôt peut se faire en aval de la zone de formation du plasma et son épaisseur est d'autant plus importante que la partie concernée se trouve près de la jupe, ce qui est bien le but visé. En jouant sur le débit du gaz précurseur et les paramètres d'excitation du plasma, il est possible d'étendre plus ou moins la zone où le plasma reste actif pour assister le dépôt.

En cas de travail sous une pression voisine de la pression atmosphérique, le plasma peut être généré
- soit par décharge barrière diélectrique ou décharge de type corona entre deux électrodes, l'une introduite à l'intérieur du tube souple et l'autre placée à l'extérieur.
- soit en utilisant un mode de génération de plasma confiné sous forme d'un cordon de longueur déterminée.

Avec une pression de travail proche de la pression atmosphérique, le temps du traitement de dépôt est notablement réduit. Intégré dans la ligne de fabrication ou effectué hors ligne (en batch), ce traitement devient économiquement compatible avec des cadences de fabrication des tubes qui sont de l'ordre de plusieurs centaines d'unités par minute.

Le dépôt effectué sous une pression voisine de la pression atmosphérique et assisté par un plasma généré par décharge barrière ou corona peut être intégré dans la chaîne de fabrication, juste après le soudage de la tête sur la jupe mais de préférence avant la mise en place de la capsule de bouchage sur le goulot: le tube souple a à ce stade ses deux extrémités ouvertes et présente ainsi une configuration favorable à la libre circulation du gaz précurseur, qui peut facilement traverser le volume intérieur du tube d'une extrémité à l'autre.

Le dispositif permettant de générer le plasma par décharge barrière, peut comprendre un ensemble d'électrodes internes et externes semblable à celui décrit dans l'exemple précédent (relatif à la génération de plasma sous pression de travail faible).

Pour effectuer une décharge de type corona, on utilise également un dispositif avec deux électrodes ayant une symétrie axiale, les axes de symétrie du tube souple et des électrodes étant mis en coïncidence. On introduit par l'extrémité ouverte du tube souple une électrode interne de forme à l'intérieur du tube souple et l'on fait tourner celui-ci , éventuellement avec l'électrode externe, autour de l'électrode interne. L'électrode interne comporte des convexités axiales, laissant apparaître des arêtes longitudinales en forme de couteaux orientés radialement et sa surface enveloppe épouse avec un écart de quelques millimètres (typiquement 3) la forme de la surface interne (jupe + épaule + goulot) du tube souple. Le mouvement de rotation relatif de l'électrode interne et du tube souple permet d'éviter les effets de pointe pouvant conduire à l'apparition de zones d'aspect dégradé.

Le dispositif utilisant un mode de génération d'un plasma confiné sous la forme d'un cordon de longueur déterminée peut être adapté de celui divulgué en figure 10 et dans l'exemple 3 de la demande WO 99/46964. Ici, on n'utilise pas des électrodes axisymétriques placées de part et d'autre du tube souple mais un ensemble d'électrodes externes, l'une placée au regard d'une extrémité ouverte du tube souple et l'autre, enrobée dans un diélectrique, épousant sensiblement, avec un décalage sensiblement constant, la forme de la génératrice du tube souple. Le tube est mis en rotation de telle sorte que sa paroi défile au regard de l'électrode latérale et le dépôt peut ainsi être réalisé sur toute la circonférence.

Avec un tel dispositif, on peut envisager d'effectuer le traitement à la fin du cycle de fabrication, après le soudage de la tête sur la jupe et même après la mise en place de la capsule de bouchage sur le goulot. Le tube peut en effet être traité muni de sa capsule de bouchage car le plasma est confiné en un cordon de dimension contrôlée et il n'est pas nécessaire de prévoir une ouverture à chaque extrémité du tube pour faciliter la circulation du plasma.

Quel que soit le procédé de génération du plasma choisi, on vise une épaisseur de dépôt comprise entre 150 Å et 1500 Å, de préférence inférieure à 300 Å. Le matériau à déposer peut être tout matériau ayant de bonnes propriétés barrière à la diffusion des arômes et des gaz. De préférence, on choisit le carbone à tendance polymérique, c'est-à-dire comportant un réseau de chaînes de carbone amorphe avec liaisons hydrogène, la silice ou l'alumine.

Pour le dépôt de silice, on emploie de préférence comme gaz précurseur de l'HMDSO (hexaméthyle-disiloxane) ou du TMDSO (triméthyle-disiloxane). Pour le dépôt d'alumine, on emploie de préférence comme gaz précurseur un gaz de composé organométallique, tel que le tributyle-aluminium Al(C₄H₉)₃ ou le triéthyle-aluminium, que l'on fait circuler dilué dans un mélange argon et oxygène. En jouant sur la proportion d'oxygène, on réalise des dépôts contenant une certaine proportion de carbone pouvant atteindre 20%. La demanderesse a constaté sur de tels dépôts que l'on obtenait un comportement d'autant plus ductile que le dépôt est riche en carbone, sans doute parce le réseau de silice ou d'alumine, dans lequel le carbone doit être incorporé, est plus lâche.

De même, lorsqu'on fait un dépôt de carbone, il est préférable de mélanger le précurseur choisi (de l'acétylène par exemple) avec l'un des gaz précités (HMDSO, TMDSO, tributyle-aluminium ou tri-éthyle aluminium) de façon à obtenir des propriétés barrières améliorées. On détermine le mélange de telle sorte que la teneur en aluminium ou en silicium du dépôt soit voisine ou inférieure à 5 %. Il s'agit en effet d'améliorer l'adhérence du dépôt sur le substrat mais de ne pas trop dégrader le comportement ductile du dépôt.

Enfin, en utilisant un mélange de deux gaz précurseurs et en faisant varier dans le temps les compositions complémentaires des gaz du mélange, il est possible d'obtenir un dépôt graduel de couches d'abord riches en un premier élément puis s'enrichissant progressivement en un deuxième élément. Ainsi, un mélange acétylène - HMDSO - argon dans lequel on maintient la proportion d'argon à 40% et on fait varier la proportion en acétylène et en HMDSO respectivement de 50% - 10% à 10% - 50% permet de réaliser un dépôt graduel de couches d'abord riches en carbone amorphe puis riches en silice - la proportion est exprimée en terme de débit sous forme d'unité de volume standard par unité de temps (unité de débit typique: sccm (centimètre cube standard par minute)). Le carbone amorphe hydrogéné, situé en sous-couche, assure une meilleure liaison sur le substrat polymérique, typiquement du polyéthylène, du tube souple et assure une plus grande souplesse au revêtement obtenu. La couche de silice complète l'effet barrière de la couche de carbone tout en limitant la coloration due au carbone. Le revêtement externe ainsi obtenu, comportant en surface une grande proportion de silice, est mieux adapté aux conditions imposées pour l'impression ultérieure de la jupe de tube.

Quel que soit le procédé de génération du plasma choisi, on vise une épaisseur de dépôt comprise entre 150 Å et 1500 Å, de préférence 200 à 500 Å. On vise 100 Å/s comme ordre de grandeur de la vitesse de dépôt. Celle-ci est de l'ordre de 50 Å/s quand on fait appel à un plasma froid (décharge type corona ou diélectrique); par contre, elle peut dépasser 300 Å/s avec un plasma type plasma thermique. Ainsi la durée du dépôt peut être limitée à quelques secondes, voire quelques dixièmes de secondes.

Dans le cas d'un traitement nécessitant un vide poussé, il faut tenir compte de la durée de pompage pour obtenir le vide voulu. Pour obtenir le vide primaire le plus rapidement possible on utilise des pompes de type « roots ». La pression de travail du dépôt est comprise entre 50 et 1000 Pa. L'enceinte destinée à contenir les tubes, de volume intérieur aussi faible que possible, est munie de moyens de pompage associés à des pompes de type « roots » aptes à réaliser le vide primaire en quelques secondes. Le vide secondaire visé est obtenu à l'aide d'une pompe turbomoléculaire ou à diffusion.

Dans le cas du traitement sous pression voisine de la pression atmosphérique, on procède de préférence entre 200 et 760 millimètres de mercure. Une pression légèrement plus faible que la pression atmosphérique permet de mieux contrôler la pureté du gaz circulant dans le conteneur. On réalise de préférence un balayage préalable avec un gaz inerte, du type argon pour éviter la formation d'impuretés (risque de réaction avec l'azote de l'air, la vapeur d'eau, etc....) susceptibles de détériorer la qualité de l'adhérence de la couche ainsi déposée. Le fait de pouvoir travailler sous une pression proche de la pression atmosphérique permet d'envisager l'emploi économiquement satisfaisant de dispositifs non statiques, tels que des moyens de mise en rotation du tube, ce qui permet de simplifier les électrodes et de régulariser la stabilité du plasma en le confinant sous la forme d'un cordon.

La figure 1 schématise en coupe axiale (1a) et en coupe orthogonale (1b) un premier dispositif destiné à mettre en oeuvre le procédé selon l'invention par génération d'un plasma sous faible pression.

La figure 2 représente en coupe axiale (2a) et en coupe orthogonale (2b) un second dispositif destiné à mettre en oeuvre le procédé selon l'invention en utilisant un moyen de génération d'un plasma confiné sous forme de cordon.

La figure 3 représente en coupe axiale (3a) et en coupe orthogonale (3b) un troisième dispositif destiné à mettre en oeuvre le procédé selon l'invention par génération d'un plasma par décharge type corona.

### EXEMPLES

### Exemple 1 - Dépôt assisté par plasma sous faible pression sur la surface intérieure de la paroi d'un tube souple (Figures 1a et 1 b).

Le tube souple, comprenant une jupe **1** et une tête **2,** avec un goulot **3** sensiblement cylindrique et une épaule **4,** est placé dans une enceinte sous vide, et repose sur un plateau, la jupe étant encadrée par deux électrodes cylindriques coaxiales **11** et **12,** l'axe du tube et l'axe des électrodes coïncidant. L'électrode externe **11** entoure la jupe **1** jusqu'au niveau de l'épaule. L'électrode interne **12** entrant à l'intérieur du tube a une hauteur légèrement inférieure à celle de la jupe.

Un mélange argon - acétylène est introduit avec un rapport C₂H₂/Ar de l'ordre de 10 % est injecté par les orifices **13.** La pression lors du dépôt est de l'ordre de 0,25 torr. L'électrode externe **11** est portée à la masse alors que l'électrode interne **12** est portée à une tension de l'ordre de 20 kV, pulsée à une fréquence de l'ordre de 250 kHz. Sous l'effet du flux d'alimentation en gaz précurseur, le plasma est entraîné vers l'épaule et le goulot. Ainsi, le dépôt peut se faire en aval de la zone de formation du plasma.

### Exemple 2 - Dépôt assisté par plasma sous faible pression sur la surface intérieure de la paroi d'un tube souple bouché.

Dans cette variante de l'exemple précédent, le tube est dans l'état où il sort habituellement de la chaîne de fabrication, c'est-à-dire déjà équipé de sa capsule de bouchage.

Un orifice **14** (en tireté sur la figure 1a) est réalisé dans le support. En permettant l'évacuation des gaz, il impose au plasma une circulation voisine de celle décrite dans l'exemple précédent, le goulot étant toutefois moins facilement atteint. Pour améliorer la stabilité du plasma, l'électrode interne cylindrique est surmontée d'une épaule "parallèle" à l'épaule du tube, qui reste à une distance constante de ladite paroi. L'électrode externe **11**, tout en restant cylindrique, a une hauteur un peu plus grande que dans l'exemple précédent.

### Exemple 3 - Dépôt assisté par plasma sous pression proche de la pression atmosphérique d'une couche de silice sur la surface intérieure d'un tube souple (Figures 2a et 2b).

Le dispositif employé dans cet exemple utilise un mode de génération d'un plasma confiné sous la forme d'un cordon de longueur déterminé adapté de celui divulgué en figure 10 et dans l'exemple 3 de la demande WO 99/46964 de telle sorte que le plasma cordon épouse la forme de la génératrice du tube souple. Ici, on n'utilise pas des électrodes axisymétriques placées de part et d'autre du tube souple mais un ensemble d'électrodes externes, l'une **11a** placée au regard de l'extrémité ouverte du tube souple et l'autre **21b**, épousant sensiblement, à un écart près plus ou moins constant, la forme de la génératrice du tube souple. Le tube est mis en rotation (**R**) de telle sorte que sa paroi défile au regard de l'électrode latérale et le dépôt peut ainsi être réalisé sur toute la circonférence.

Le traitement pourrait être effectué sur le tube seul, avant ou après carrotage de l'extrémité de la tête (voir exemple suivant). Dans le cas présent, il est effectué en toute fin du cycle de fabrication, après le soudage de la tête sur la jupe et après la mise en place de la capsule de bouchage **10** sur le goulot **3**. Le tube peut ainsi être traité muni de sa capsule de bouchage car le plasma est confiné en un cordon de dimension contrôlée et il n'est pas nécessaire de prévoir une ouverture à chaque extrémité du tube pour faciliter la circulation du plasma.

L'électrode latérale **21b** et son enveloppe isolante **22** a une configuration voisine de celle présentée en figures 10a et 10e de WO99/46964. On utilise de préférence un courant pulsé, chaque décharge impulsée ayant pour effet de traiter une partie de la surface interne du tube sous forme de bande de largeur déterminée, dépendant en particulier de la vitesse de rotation du tube. Une telle procédure, qui permet de traiter la surface entière en effectuant un décalage approprié de ces bandes, présente l'avantage de limiter les échauffements puisque la matière plastique du tube a le temps de se refroidir entre deux impulsions: ce temps est d'autant plus important que l'on traite des bandes non adjacentes.

### Exemple 4 - Dépôt assisté par plasma sous pression proche de la pression atmosphérique d'une couche mixte de silice et de carbone à tendance polymérique sur la surface intérieure d'un tube souple (Figures 3a et 3b).

On aménage le système de telle sorte que le tube sort de la chaîne classique de fabrication alors que la tête n'est pas encore carottée. L'extrémité **7** de la carotte d'injection **5** est utilisée pour maintenir et entraîner le tube en rotation (R). Des évents **6** sont ménagés dans la carotte **5** pour permettre la circulation du plasma en direction du goulot.

Le tube est introduit dans la cavité de l'électrode externe **31** dont la surface interne épouse la forme extérieure du tube. On introduit par l'extrémité ouverte du tube souple une électrode interne **32** à l'intérieur de celui-ci et l'on fait tourner celui-ci par l'intermédiaire de l'extrémité **7** de la carotte autour de l'électrode interne **32**. L'électrode interne **32** comporte des convexités axiales, laissant apparaître des arêtes longitudinales **33** en forme de couteaux orientés radialement. La surface enveloppe de ladite électrode épouse avec un écart de 3 millimètres la forme de la surface interne (jupe **1** + épaule **4** + goulot **3**) du tube souple. Le mouvement de rotation relatif de l'électrode interne et du tube souple permet d'éviter les effets de pointe pouvant conduire à l'apparition de zones d'aspect dégradé.

On porte l'électrode externe **31** à la masse et l'on applique une vingtaine de kV sur l'électrode interne **32**. Le gaz, un mélange acétylène - HMDSO -argon, dont le débit correspond respectivement à 20 sccm, 10 sccm et 15 sccm (sccm étant une unité signifiant cm3 standard par minute) est injecté (P) par l'extrémité ouverte du tube souple. Il circule entre l'électrode interne **32** et la paroi interne du tube souple et est évacué par les évents **6** ménagés dans la carotte **5**.

Le plasma est généré entre les arêtes de l'électrode et la paroi interne du tube à l'aide d'une source excitée à une fréquence de 250 kHz. Le tube est mis en rotation pendant la durée du traitement. Quelques secondes suffisent pour obtenir un dépôt régulier de l'ordre de 250 Å. Le revêtement est un dépôt mixte de silice et de carbone à tendance polymérique.

### AVANTAGES DU PROCEDE SELON L'INVENTION

- possibilité de diminuer l'épaisseur de la jupe de tube: gain en coût de matière première;
- absence de matériau rigide: propriétés "dead fold" améliorées;
- possibilité de choisir le mélange de matériaux optimal vis-à-vis du compromis souplesse - propriétés barrières;
- le dépôt est mince et déformable: les propriétés barrières sont maintenues même après utilisation poussée du tube souple.
- ce procédé est également applicable aux tubes obtenus par injection moulage en une pièce.

## Revendications

1. Tube souple muni d'une jupe (1) et d'une tête (2) comportant un goulot (3) et une épaule (4) reliant ledit goulot à ladite jupe, destiné à stocker et distribuer des produits liquides à pâteux contenant des parfums, des arômes ou sensibles à l'oxydation, **caractérisé en ce que** ledit tube porte sur toute la surface de sa paroi, c'est-à-dire sur la surface du goulot (3), de l'épaule (4) et de la jupe(1), un revêtement comprenant au moins une couche d'épaisseur comprise entre 150 et 1500 Å d'un matériau ou d'un mélange de matériaux appartenant au groupe suivant: carbone amorphe, hydrogéné ou non, azoté ou non, oxydes, nitrures ou carbures ou leur mélange ou leur combinaison d'un ou plusieurs des métaux suivants (Si, Mg, AI, Ti, Zr, Nb, Ta, Mo, W, V).

2. Tube souple selon la revendication 1 où la surface de la paroi du tube portant ledit revêtement est la surface interne.

3. Tube souple selon la revendication 1 où la surface de la paroi du tube portant ledit revêtement est la surface externe.

4. Tube souple selon la revendication 1, **caractérisé en ce que** ladite couche d'épaisseur comprise entre 150 et 1500 Å confère à ladite jupe des propriétés barrières se traduisant
• pour l'oxygène, par une perméabilité inférieure à 1 ml/m²/jour/atmosphère (norme ASTMD3985)
• pour la vapeur d'eau, par une perméabilité inférieure à 2 g/m²/jour/atmosphèrer (norme ASTM F327)
• et pour les arômes, par une perméabilité inférieure à 0,5 10⁻⁶ g/m²/jour/mmHg.

5. Tube selon l'une quelconque des revendications 1 à 4 où ladite tête et ladite jupe souple comprennent au moins une couche en une matière thermoplastique telle qu'une polyoléfine, un polyester du type polyéthylène téréphtalate (PET) ou un copolyester.

6. Tube selon l'une quelconque des revendications 1 à 5, **caractérisé en ce que** ladite jupe comprend au moins une couche en un polymère chargé en matériau pulvérulent tel que le carbonate de calcium ou le mica.

7. Procédé de fabrication de tubes souples en matière plastique comprenant une étape de mise en forme d'une jupe cylindrique, la réalisation d'une tête munie d'une épaule et d'un goulot, puis l'assemblage de ladite jupe cylindrique et de la tête par soudage, **caractérisé en ce qu'**il comporte une étape ultérieure de dépôt sur toute la surface dudit tube d'un revêtement comprenant au moins une couche d'épaisseur comprise entre 150 et 1500 Å d'un matériau ou d'un mélange de matériaux appartenant au groupe suivant: carbone amorphe, hydrogéné ou non, azoté ou non, oxydes, nitrures ou carbures ou leur mélange ou leur combinaison d'un ou plusieurs des métaux suivants (Si, Mg, Al, Ti, Zr, Nb, Ta, Mo, W, V).

8. Procédé selon la revendication 7 où le dépôt du revêtement est effectué à l'aide d'un plasma sous une pression proche de la pression atmosphérique.

9. Procédé selon la revendication 8 où le matériau du revêtement est obtenu par condensation après décomposition d'un corps ou d'un composé chimique gazeux, et où le plasma est généré sous l'effet une décharge barrière diélectrique ou d'une décharge corona.

10. Procédé selon la revendication 8 où le plasma est généré en utilisant un mode de plasma confiné sous la forme d'un cordon de longueur déterminée.

11. Procédé selon l'une quelconque des revendications 7 à 10 dans lequel on effectue un mélange des gaz précurseurs de façon à obtenir le dépôt d'un revêtement mixte.

12. Procédé selon l'une quelconque des revendications 7 à 10 dans lequel on effectue un mélange de deux gaz précurseurs, en faisant varier dans le temps les compositions complémentaires des gaz du mélange, de façon à obtenir un dépôt graduel de couches d'abord riches en un premier élément puis s'enrichissant progressivement en un deuxième élément.

13. Tube souple suivant l'une quelconque des revendications 1 à 6 dans lequel ledit revêtement est un dépôt graduel de couches d'abord riches en un premier élément du groupe décrit en revendication 1 puis s'enrichissant progressivement en un deuxième élément dudit groupe décrit en revendication 1.

14. Tube souple selon la revendication 13 dans lequel ledit revêtement comprend une sous-couche riche en carbone à tendance polymérique et en surface une sous-couche en silice ou en alumine.

## Claims

1. Flexible tube provided with a skirt (1) and a head (2) provided with a neck (3), and a shoulder (4) connecting the said neck to the said skirt, and designed to store and distribute liquid to paste products containing perfumes, odours or liquid to paste products sensitive to oxidation, **characterized in that** the said tube is provided with a coating with a layer thickness of between 150 and 1500 Å made of a material or a mix of materials belonging to the group containing amorphous hydrogenated or non-hydrogenated, nitrogenated or non-nitrogenated carbon, nitrides or carbides or a mix of any of these compounds or a combination of them with one or more of the metals Si, Mg, Al, Ti, Zr, Nb, Ta, Mo, W, V, over the entire wall surface, namely the neck (3), the shoulder (4) and the skirt (1).

2. Flexible tube according to claim 1 in which the said coating is applied to the internal surface of the tube wall.

3. Flexible tube according to claim 1 in which the coating is applied to the external surface of the tube wall.

4. Flexible tube according to claim 1, **characterised in that** the said thickness of the layer is between 150 and 1500 Å and confers satisfactory barrier properties on the said skirt, which means:
• for oxygen, a permeability of less than 1 ml/m²/day/atmosphere (standard ASTMD3985);
• for water vapour, a permeability of less than 2 g/m²/day/atmosphere (standard ASTM F327);
• and for odours, a permeability of less than 0.5 10⁻⁶ g/m²/day/mm Hg.

5. Tube according to any of claims 1 to 4, in which the said head and the said flexible skirt comprise at least one layer of thermoplastic material such as a polyolefin, a polyester of the polyethylene terephthalate (PET) type or a copolyester.

6. Flexible tube according to either of claims 1 to 5, **characterised in that** the said skirt comprises at least a polymer layer containing a powder material such as calcium carbonate or mica.

7. Process for manufacturing flexible tubes made of a plastic material, comprising a step for shaping a cylindrical skirt, producing a head fitted with a shoulder and a neck, and then welding the head onto the skirt to perform the assembly, **characterised in that** it comprises a subsequent step for deposition of at least a layer with a thickness of between 150 and 1500 Å of a material or a mix of materials belonging to the group containing amorphous, hydrogenated or non-hydrogenated, nitrogenated or non-nitrogenated carbon, oxides, nitrides or carbides or a mix of them or a combination of them with one or more of the metals Si, Mg, Al, Ti, Zr, Nb, Ta, Mo, W, V.

8. Process according to claim 7 in which the coating deposition is made using plasma at a pressure close to atmospheric pressure.

9. Process according to claim 8 in which the coating material is obtained by condensation after decomposition of a body or gaseous chemical compound and the plasma is generated under the effect of a dielectric barrier discharge or corona type discharge.

10. Process according to claim 8 in which plasma is generated using a confined plasma generation method in the form of a strip with a determined length.

11. Process according to any one of claims 7 to 10, in which precursor gases are mixed so as to obtain a mixed coating deposition.

12. Process according to any one of claims 7 to 10, in which two precursor gases are mixed while varying the complementary compositions of the gases in the mix over time, so as to obtain a gradual deposition of layers that are firstly rich in a first element and are then progressively enriched with a second element.

13. Flexible tube according to either of claims 1 to 6, in which the said coating is a gradual deposition of layers that are firstly rich in a first element of the group described in claim 1, and are then progressively enriched with a second element of the said group described in claim 1.

14. Flexible tube according to claim 13, in which the said coating comprises a sublayer rich in carbon with a polymeric tendency, and a sublayer made of silica or alumina on its surface.

## Patentansprüche

1. Flexible Tube mit einem Tubenmantel (1) und einem Tubenkopf (2), welcher einen Tubenhals (3) und eine den Tubenhals mit dem Tubenmantel verbindende Tubenschulter (4) aufweist, zum Aufbewahren und Spenden flüssiger bis pastenartiger Erzeugnisse, die Parfums, Aromen enthalten oder oxidationsempfindlich sind, **dadurch gekennzeichnet, dass** die Tube auf der gesamten Fläche ihrer Wandung, d.h. auf der Fläche des Tubenhalses (3), der Tubenschulter (4) und des Tubenmantels (1) eine Beschichtung trägt, die mindestens eine Schicht von 150 bis 1500 Å Dicke eines Werkstoffs oder eines Gemischs aus Werkstoffen aufweist, die zu folgender Gruppe gehören: amorpher wasserstoffhaltiger oder nicht wasserstoffhaltiger, stickstoffhaltiger oder nicht stickstoffhaltiger Kohlenstoff, Oxide, Nitride oder Karbide oder ihre Gemische oder ihre Verbindungen eines oder mehrerer der folgenden Metalle (Si, Mg, Al, Ti, Zr, Nb, Ta, Mo, W, V).

2. Flexible Tube nach Anspruch 1, wobei es sich bei der Fläche der Tubenwandung, die die Beschichtung trägt, um die Innenfläche handelt.

3. Flexible Tube nach Anspruch 1, wobei es sich bei der Fläche der Tubenwandung, die die Beschichtung trägt, um die Außenfläche handelt.

4. Flexible Tube nach Anspruch 1, **dadurch gekennzeichnet, dass** die Schicht von 150 bis 1500 Å Dicke der Tube Sperreigenschaften verleiht, die sich
. für Sauerstoff in einer Permeabilität kleiner 1 ml/m²/Tag/Atmosphäre (Norm ASTM D 3985),
. für Wasserdampf in einer Permeabilität kleiner 2 g/m²/Tag/Atmosphäre (Norm ASTM F 327)
. und für die Aromen in einer Permeabilität kleiner 0,5 10⁻⁶ g/m²/Tag/mmHg äußert.

5. Tube nach irgendeinem der Ansprüche 1 bis 4, wobei der Tubenkopf und der flexible Tubenmantel mindestens eine Schicht aus einem thermoplastischen Material wie einem Polyolefin, einem Polyester vom Typ Polyethylenterephthalat (PET) oder einem Copolyester aufweist.

6. Tube nach irgendeinem der Ansprüche 1 bis 5, **dadurch gekennzeichnet, dass** der Tubenmantel mindestens eine Schicht aus einem mit einem pulverigen Stoff wie Kalziumkarbonat oder Glimmer angereicherten Polymer aufweist.

7. Verfahren zur Herstellung flexibler Tuben aus Kunststoff, umfassend einen Schritt zum Formen eines zylindrischen Tubenmantels, die Herstellung eines Tubenkopfes mit einer Tubenschulter und einem Tubenhals und die Verbindung des zylindrischen Tubenmantels und des Tubenkopfes durch Schweißen, **dadurch gekennzeichnet, dass** es einen nachträglichen Schritt aufweist, bei dem auf die gesamte Flache der Tube eine Beschichtung abgeschieden wird, die mindestens eine Schicht von 150 bis 1500 Å Dicke eines Werkstoffs oder eines Gemischs aus Werkstoffen aufweist, die zu folgender Gruppe gehören: amorpher wasserstoffhaltiger oder nicht wasserstoffhaltiger, stickstoffhaltiger oder nicht stickstoffhaltiger Kohlenstorf, Oxide, Nitride oder Karbide oder ihre Gemische oder ihre Verbindungen eines oder mehrerer der folgenden Metalle (Si, Mg, Al, Ti, Zr, Nb, Ta, Mo, W, V).

8. Verfahren nach Anspruch 7, wobei das Abscheiden der Beschichtung mit Hilfe eine Plasmas unter einem Druck nahe dem atmosphärischen Druck erfolgt.

9. Verfahren nach Anspruch 8, wobei der Werkstoff der Beschichtung durch Kondensation nach Zersetzung eines Körpers oder einer gasförmigen chemischen Verbindung hergestellt wird und das Plasma unter der Wirkung einer dielektrischen Barriereentladung oder einer Koronaentladung erzeugt wird.

10. Verfahren nach Anspruch 8, wobei das Plasma unter Verwendung einer in Form einer Schnur bestimmter Länge eingeschlossenen Plasmaart erzeugt wird.

11. Verfahren nach irgendeinem der Ansprüche 7 bis 10, bei dem eine Mischung der Vorläufergase durchgeführt wird, um die Abscheidung einer Mischbeschichtung zu erhalten.

12. Verfahren nach irgendeinem der Ansprüche 7 bis 10, bei dem eine Mischung der Vorläufergase durchgeführt wird, indem die zusätzlichen Zusammensetzungen der Gase des Gemischs zeitlich variiert werden, um eine stufenweise Abscheidung von Schichten zu erhalten, die zunächst reich an einem ersten Element sind und sich dann nach und nach mit einem zweiten Element anreichern.

13. Flexible Tube nach irgendeinem der Ansprüche 1 bis 6, bei der es sich bei der Beschichtung um eine stufenweise Abscheidung von Schichten handelt, die zunächst reich an einem ersten Element der in Anspruch 1 beschriebenen Gruppe sind und sich dann nach und nach mit einem zweiten Element der in Anspruch 1 beschriebenen Gruppe anreichern.

14. Flexible Tube nach Anspruch 13, bei der die Beschichtung eine an Kohlenstoff mit Polymerisationsneigung reiche Grundschicht und oberflächenseitig eine Grundschicht aus Siliziumdioxid oder aus Aluminiumoxid aufweist.
